# FASCICULE DE BREVET EUROPEEN

(11) **EP 3 430 110 B1**
(45) Date de publication et mention de la délivrance du brevet: **08.01.2025**
(21) Numéro de dépôt: 17710731.5
(22) Date de dépôt: 14.03.2017
(51) Int. Cl.: C10M 169/04, C10N 10/12, C10N 30/00, C10N 30/04, C10N 30/06

(54) **COMPOSITION LUBRIFIANTE A BASE DE POLYALKYLENE GLYCOLS**
SCHMIERMITTELZUSAMMENSETZUNG AUF POLYALKYLENGLYKOLBASIS
POLYALKYLENE GLYCOL-BASED LUBRICANT COMPOSITION

(30) Priorité: 15.03.2016 FR 1652189
(43) Date de publication de la demande: 23.01.2019
(73) Titulaire: TotalEnergies OneTech, 92400 Courbevoie (FR); Dow Global Technologies, LLC, Midland, MI 48674 (US)
(72) Inventeur: BROUTIN, Laura, 69360 Ternay (FR); OBRECHT, Nicolas, 67210 Meistratzheim (FR); KHELIDJ-SUEDMEYER, Nadjet, 8810 Horgen (CH)
(74) Mandataire: Lavoix
(86) Numéro de dépôt international: PCT/EP2017/055917
(87) Numéro de publication internationale: WO 2017/157892

(56) Documents cités:
- EP-A1- 1 516 910
- WO-A1-2015/023575
- WO-A1-2016/016362
- JP-A- H0 680 981
- US-A- 6 004 910
- US-A1- 2014 303 053

## Description

La présente demande concerne le domaine des compositions lubrifiantes, notamment les compositions lubrifiantes pour moteur de véhicule, en particulier pour mloteur de véhicule automobile. De façon particulière, la présente demande concerne des compositions lubrifiantes à base de glycols polyalkylés (PAG ou polyalkylene glycols) pour la lubrification de moteur de véhicule, notamment de véhicule automobile.

L'efficacité énergétique et la réduction de la consommation de carburant des moteurs automobiles est une préoccupation grandissante. Il est connu que les lubrifiants pour moteurs utilisés dans lesdits véhicules ont un rôle important à cet égard.

Pour formuler des lubrifiants « Fuel-Eco » ou économiseurs de carburant, il est connu de jouer sur la viscosité des bases lubrifiantes utilisées. Il est aussi connu d'utiliser des polymères améliorants l'indice de viscosité (VI), ou d'utiliser des modificateurs de frottement (MF). Cependant, les polymères améliorants l'indice de viscosité présentent l'inconvénient de dégrader la propreté moteur des compositions lubrifiantes dans lesquelles ils sont employés. Or, les moteurs actuels ont des contraintes thermiques élevées qui entraînent des phénomènes de dépôt important. Les dépôts sont liés à la transformation chimique du lubrifiant dans les parties les plus proches de la chambre de combustion et donc les plus chaudes.

Le document WO 2016/016362 concerne une composition lubrifiante comprenant des PAGs et l'utilisation de cette composition lubrifiante pour réduire la consommation de carburant d'un véhicule.

Le document US 6 004 910 concerne une composition lubrifiante comprenant des dithiophosphates de zinc ayant des groupes alkyles secondaires. Les additifs à base des dithiophosphates de zinc ayant des groupes alkyles secondaires améliorent la performance anti-usure de la composition lubrifiante.

Des compositions lubrifiantes « Fuel-Eco » à base de PAG ont été décrites dans le document WO 2013/164449, lesdites compositions présentant également de bonnes propriétés moteur.

Le document JP H06 80981 concerne des compositions lubrifiantes comprenant, entre autres, jusqu'à 80% en poids de PAG ainsi qu'un additif anti-usure choisi parmi les dithiophosphates de zinc comportant des groupements alkyles primaires ou secondaires.

Toutefois, l'utilisation de ces PAG peut parfois entraîner un accroissement de l'usure des pièces mécaniques du moteur, et donc une dégradation de la durabilité dudit moteur.

Il existe donc un intérêt à fournir une composition lubrifiante, notamment une composition lubrifiante pour moteurs dre véhicules automobiles, permettant de répondre à tout ou partie aux inconvénients de l'art antérieur.

Un objectif de la présente invention est de fournir une composition lubrifiante à base de PAG, notamment une composition lubrifiante à base de PAG pour moteurs de véhicule automobile, présentant des propriétés anti-usure améliorées.

Un autre objectif de la présente invention est de fournir une composition lubrifiante à base de PAG, notamment une composition lubrifiante à base de PAG pour moteur de véhicule automobile, présentant à la fois des propriétés anti-usure améliorées et des propriétés « Fuel-Eco » satisfaisantes.

Un autre objectif de la présente invention est de fournir une composition lubrifiante à base de PAG, notamment une composition lubrifiante à base de PAG pour moteur de véhicule automobile, présentant à la fois des propriétés anti-usure améliorées et ne dégradant pas la propreté moteur.

Un autre objectif de la présente invention est de fournir une composition lubrifiante à base de PAG, notamment une composition lubrifiante à base de PAG pour moteur de véhicule automobile, présentant des propriétés anti-usure améliorées, des propriétés « Fuel-Eco » satisfaissantes et ne dégradant pas la propreté moteur.

Un autre objectif de l'invention est de fournir une composition lubrifiante à base de PAG, notamment une composition lubrifiante à base de PAG pour moteur de véhicule automobile, présentant des propriétés anti-usure améliorées et facile à formuler.

Pour répondre aux objectifs ci-dessus et aux inconvénients cités dans l'état de la technique, la présente invention propose une composition lubrifiante comprenant :
- une huile choisie parmi les glycols polyalkylés (PAG ou polyalkylene glycols), et
- un additif anti-usure choisi parmi les composés de formule (I) dans laquelle R1 et R2, identiques ou différents, représentent indépendamment un groupement alkyl linéaire ou ramifié secondaire comprenant de 2 à 7 atomes de carbone, préférentiellement de 3 à 6 atomes de carbone.

Dans le cadre de la présente invention on entend par « alkyl linéaire ou ramifié secondaire comprenant de 2 à 7 atomes de carbone » un alkyl choisi de façon à former avec le O auquel il est rattaché un alcool secondaire.

De façon particulièrement avantageuse, la composition lubrifiante de la présente invention est une composition lubrifiante pour moteur, préférentiellement de véhicule, plus préférentiellement de véhicule automobile.

Selon l'invention, le PAG de la composition lubrifiante selon l'invention peut être un polymère à blocs ou un polymère statistique.

Le PAG selon l'invention comprend des groupements alkyles dont la longueur des chaînes hydrocarbonées peut varier. Selon l'invention, la longueur des chaînes hydrocarbonées est définie par une valeur moyenne du nombre d'atomes de carbone.

Le PAG selon l'invention est un polymère à blocs de formule (VI) ou un polymère statistique de formule (VI) dans laquelle
▪ R12 représente un groupement C₁-C₃₀-alkyl linéaire ou ramifié, de préférence un groupement C₈-C₁₅ alkyl linéaire ou ramifié ;
▪ s et t représentent indépendamment un nombre moyen allant de 1 à 5.

Pour un PAG préféré selon l'invention, R12 représente un groupement choisi parmi un groupement C₈-alkyl linéaire ; un groupement C₈-alkyl ramifié ; un groupement C₉-alkyl linéaire; un groupement C₉-alkyl ramifié ; un groupement C₁₀-alkyl linéaire ; C₁₀-alkyl ramifié ; un groupement C₁₁-alkyl linéaire ; un groupement C₁₁-alkyl ramifié ; un groupement C₁₂-alkyl linéaire ; un groupement C₁₂-alkyl ramifié ; un groupement C₁₃-alkyl linéaire ; un groupement C₁₃-alkyl ramifié ; un groupement C₁₄-alkyl linéaire ; un groupement C₁₄-alkyl ramifié ; un groupement C₁₅-alkyl linéaire ; un groupement C₁₅-alkyl ramifié.

Pour un PAG préféré selon l'invention :
▪ s est supérieur ou égal à t ; ou
▪ s représente un nombre moyen allant de 2 à 4,5 ; ou
▪ t représente un nombre moyen allant de 1,5 à 4.

Pour un PAG préféré selon l'invention :
▪ s représente un nombre moyen allant de 2,5 à 3,5 ; ou
▪ t représente un nombre moyen allant de 2 à 3.

Pour un PAG préféré selon l'invention :
▪ s représente un nombre moyen égal à 2,5 et t représente un nombre moyen égal à 2 ; ou
▪ s représente un nombre moyen égal à 3,5 et t représente un nombre moyen égal à 2,8.

Pour un PAG préféré selon l'invention :
▪ sa viscosité cinématique à 100 °C, mesurée selon la norme ASTM D445, va de 2,5 à 4,5 mm².s⁻¹ ; ou dont
▪ son indice de viscosité est supérieur à 160 ou est compris entre 160 et 210 ; ou dont
▪ son point d'écoulement est inférieur à -40 °C ; ou dont
▪ sa viscosité dynamique (CCS) à -35 °C, mesurée selon la norme ASTM D5293 est inférieure à 1 200 mPa.s.

Des procédés de préparation de PAG de formule (VI) sont décrits dans la demande WO-2016/016362. Le PAG selon l'invention comprend au moins un motif oxyde de butylène.

La composition lubrifiante selon l'invention comprend de 80 à 99,5% en poids de PAG. Outre un PAG, la composition lubrifiante selon l'invention comprend un additif anti-usure choisi parmi les composés de formule (I) dans laquelle R1 et R2, identiques ou différents, représentent indépendamment un groupement alkyl linéaire ou ramifié secondaire comprenant de 2 à 7 atomes de carbone, préférentiellement de 3 à 6 atomes de carbone.

De manière préférée, laquelle l'additif anti-usure est choisi parmi les composés de formule (I) dans laquelle R1 et R2, identiques ou différents, représentent un groupement C3-alkyl secondaire ou un groupement C6-alkyl secondaire.

De manière plus préférée, les groupements R1 et R2, identiques ou différents, représentent un groupement dimethyl butyl ou un groupement isopropyl.

De manière encore plus préférée, les groupements R1 et R2, identiques, représentent un groupement dimethyl butyl ou un groupement isopropyl.

D'une autre manière encore plus préférée, l'additif anti-usure comprend un mélange :
- d'au moins un composé de formule (I) dans laquelle R1 représente un groupement C3-alkyl secondaire et R2 représente un groupement C6-alkyl secondaire,
- d'au moins un composé de formule (I) dans laquelle R1 et R2, identiques, représentent un groupement C6-alkyl secondaire.

D'une autre manière encore plus préférée, l'additif anti-usure comprend un mélange :
- d'au moins un composé de formule (I) dans laquelle R1 représente un groupement C6-alkyl secondaire et R2 représente un groupement C3-alkyl secondaire,
- d'au moins un composé de formule (I) dans laquelle R1 et R2, identiques, représentent un groupement C6-alkyl secondaire.

Comme exemples de composés de formule (I), on peut citer le produit Lubrizol 1371^{®} commercialisé par la société Lubrizol.

De manière préférée, la composition lubrifiante selon l'invention comprend de 0,1 à 3%, préférentiellement de 0,1 à 2%, plus préférentiellement de 0,1 à 1% en poids de composé de formule (I).

Outre un PAG et un composé de formule (I), la composition lubrifiante selon l'invention peut comprendre une huile de base.

De manière générale, la composition lubrifiante selon l'invention peut comprendre tout type d'huile de base lubrifiante, minérale, synthétique ou naturelle, animale ou végétale, adaptées à son utilisation.

Les huiles de base utilisées dans les compositions lubrifiantes selon l'invention peuvent donc être des huiles d'origines minérales ou synthétiques appartenant aux groupes I à V selon les classes définies dans la classification API (ou leurs équivalents selon la classification ATIEL) (tableau A) ou leurs mélanges.

De préférence, l'huile de base est différente du PAG.

**Tableau A**

| | Teneur en saturés | Teneur en soufre | Indice de viscosité (VI) |
|---|---|---|---|
| Groupe I | < 90 % | > 0,03 % | 80 ≤ VI < 120 |
| Huiles minérales | | | |
| Groupe II | ≥ 90 % | ≤ 0,03 % | 80 ≤ VI < 120 |
| Huiles hydrocraquées | | | |
| Groupe III | ≥ 90 % | ≤ 0,03 % | ≥ 120 |
| Huiles hydrocraquées ou hydro-isomérisées | | | |
| Groupe IV | Polyalphaoléfines (PAO) | | |
| Groupe V | Esters et autres bases non incluses dans les groupes I à IV | | |

Les huiles de base minérales qui peuvent être utilisées pour la composition lubrifiante selon l'invention incluent tout type de bases obtenues par distillation atmosphérique et sous vide du pétrole brut, suivies d'opérations de raffinage telles qu'extraction au solvant, désalphatage, déparaffinage au solvant, hydrotraitement, hydrocraquage, hydroisomérisation et hydrofinition. Des mélanges d'huiles synthétiques et minérales peuvent également être employés.

Il n'existe généralement aucune limitation quant à l'emploi de bases lubrifiantes différentes pour réaliser les compositions lubrifiantes selon l'invention, si ce n'est qu'elles doivent avoir des propriétés, notamment de viscosité, indice de viscosité, teneur en soufre et résistance à l'oxydation, adaptées notamment à une utilisation pour des moteurs ou pour des transmissions de véhicule.

Les huiles de bases des compositions lubrifiantes selon l'invention peuvent également être choisies parmi les huiles synthétiques, telles certains esters d'acides carboxyliques et d'alcools, ainsi que parmi les polyalphaoléfines. Les polyalphaoléfines utilisées comme huiles de base sont par exemple obtenues à partir de monomères comprenant de 4 à 32 atomes de carbone, par exemple à partir d'octène ou de décène, et dont la viscosité à 100 °C est comprise entre 1,5 et 15 mm².s⁻¹ selon la norme ASTM D445. Leur masse moléculaire moyenne est généralement comprise entre 250 et 3 000 selon la norme ASTM D5296.

De manière avantageuse selon l'invention, l'huile de base peut être choisie parmi les huiles de groupe III, les huiles de groupe IV et les huiles de groupe V.

De manière avantageuse, la composition lubrifiante selon l'invention peut comprendre au moins 50 % en masse d'huiles de base par rapport à la masse totale de la composition. De manière plus avantageuse, la composition lubrifiante selon l'invention peut comprendre au moins 60 % en masse, voire au moins 70 % en masse, d'huiles de base par rapport à la masse totale de la composition. De manière plus particulièrement avantageuse, la composition lubrifiante selon l'invention peut comprendre de 50, 60 ou 70 à 99,9 % en masse, ou de 50, 60 ou 70 à 90 % en masse, d'une ou plusieurs huiles de base par rapport à la masse totale de la composition.

La composition lubrifiante selon l'invention peut également comprendre au moins un additif supplémentaire. De nombreux additifs supplémentaires peuvent être utilisés pour la composition lubrifiante selon l'invention. Les additifs supplémentaires préférés pour la composition lubrifiante selon l'invention sont choisis parmi les additifs détergents, les additifs anti-usure différents des composés de formule (I), les additifs modificateurs de frottement, les additifs extrême pression, les dispersants, les améliorants du point d'écoulement, les agents anti-mousse, les épaississants et leurs mélanges.

De manière préférée, la composition lubrifiante selon l'invention comprend au moins un modificateur de frottement organique choisi parmi les esters, préférentiellement parmi les mono-esters de polyols, plus préférentiellement choisi parmi les mono-esters de glycérol. De manière plus préférée, le modificateur de frottements organique est choisi par les mono-esters de glycérol obtenus par réaction d'estérification entre le glycérol et un acide carboxylique saturé ou insaturé comprenant au moins 10 atomes de carbone, de préférentiellement de 10 à 20 atomes de carbone, plus préférentiellement de 15 à 20 atomes de carbone, avantageusement de 15 à 18 atomes de carbone.

Comme exemple de modificateurs de frottement organique selon l'invention, on peut citer le mono-oléate de glycérol.

De manière préférée, la composition lubrifiante selon l'invention comprend de 0,1 à 2% en poids, préférentiellement de 0,1 à 1,5% en poids, plus préférentiellement de 0,5 à 1,5% en poids de modificateurs de frottement organique.

Il existe une grande variété d'additifs anti-usure supplémentaires différents des composés de formule (I).

Les phosphates d'amines sont également des additifs anti-usure qui peuvent être employés dans la composition lubrifiante selon l'invention. Toutefois, le phosphore apporté par ces additifs peut agir comme poison des systèmes catalytiques des automobiles car ces additifs sont générateurs de cendres. On peut minimiser ces effets en substituant partiellement les phosphates d'amines par des additifs n'apportant pas de phosphore, tels que, par exemple, les polysulfures, notamment les oléfines soufrées.

De manière avantageuse, la composition lubrifiante selon l'invention peut comprendre de 0,01 à 6 % en masse, préférentiellement de 0,05 à 4 % en masse, plus préférentiellement de 0,1 à 2 % en masse par rapport à la masse totale de composition lubrifiante, d'additifs anti-usure supplémentaires.

La composition lubrifiante selon l'invention peut comprendre au moins un additif modificateur de frottement inorganique. L'additif modificateur de frottement inorganique peut être choisi parmi un composé apportant des éléments métalliques et un composé exempt de cendres. Parmi les composés apportant des éléments métalliques, on peut citer les complexes de métaux de transition tels que Mo, Sb, Sn, Fe, Cu, Zn dont les ligands peuvent être des composés hydrocarbonés comprenant des atomes d'oxygène, d'azote, de soufre ou de phosphore.

De manière avantageuse, la composition lubrifiante selon l'invention peut comprendre au moins un additif antioxydant. L'additif antioxydant permet généralement de retarder la dégradation de la composition lubrifiante en service. Cette dégradation peut notamment se traduire par la formation de dépôts, par la présence de boues ou par une augmentation de la viscosité de la composition lubrifiante.

Les additifs antioxydants agissent notamment comme inhibiteurs radicalaires ou destructeurs d'hydropéroxydes. Parmi les additifs antioxydants couramment employés, on peut citer les additifs antioxydants de type phénolique, les additifs antioxydants de type aminé, les additifs antioxydants phosphosoufrés. Certains de ces additifs antioxydants, par exemple les additifs antioxydants phosphosoufrés, peuvent être générateurs de cendres. Les additifs antioxydants phénoliques peuvent être exempt de cendres ou bien être sous forme de sels métalliques neutres ou basiques. Les additifs antioxydants peuvent notamment être choisis parmi les phénols stériquement encombrés, les esters de phénol stériquement encombrés et les phénols stériquement encombrés comprenant un pont thioéther, les diphénylamines, les diphénylamines substituées par au moins un groupement alkyle en C₁-C₁₂, les N,N'-dialkyle-aryle-diamines et leurs mélanges.

De préférence selon l'invention, les phénols stériquement encombrés sont choisis parmi les composés comprenant un groupement phénol dont au moins un carbone vicinal du carbone portant la fonction alcool est substitué par au moins un groupement alkyle en C₁-C₁₀, de préférence un groupement alkyle en C₁-C₆, de préférence un groupement alkyle en C₄, de préférence par le groupement ter-butyle.

Les composés aminés sont une autre classe d'additifs antioxydants pouvant être utilisés, éventuellement en combinaison avec les additifs antioxydants phénoliques. Des exemples de composés aminés sont les amines aromatiques, par exemple les amines aromatiques de formule NR^{a}R^{b}R^{c} dans laquelle R^{a} représente un groupement aliphatique ou un groupement aromatique, éventuellement substitué, R^{b} représente un groupement aromatique, éventuellement substitué, R^{c} représente un atome d'hydrogène, un groupement alkyle, un groupement aryle ou un groupement de formule R^{d}S(O)_{z}R^{e} dans laquelle R^{d} représente un groupement alkylène ou un groupement alkenylène, R^{e} représente un groupement alkyle, un groupement alcényle ou un groupement aryle et z représente 0, 1 ou 2.

Des alkyl phénols sulfurisés ou leurs sels de métaux alcalins et alcalino-terreux peuvent également être utilisés comme additifs antioxydants.

Une autre classe d'additifs antioxydants est celle des composés cuivrés, par exemples les thio- ou dithio-phosphates de cuivre, les sels de cuivre et d'acides carboxyliques, les dithiocarbamates, les sulphonates, les phénates, les acétylacétonates de cuivre. Les sels de cuivre I et II, les sels d'acide ou d'anhydride succiniques peuvent également être utilisés.

La composition lubrifiante selon l'invention peut contenir tous types d'additifs antioxydants connus de l'homme du métier.

De manière également avantageuse, la composition lubrifiante selon l'invention comprend de 0,5 à 2 % en poids par rapport à la masse totale de la composition, d'au moins un additif antioxydant.

La composition lubrifiante selon l'invention peut également comprendre au moins un additif détergent. Les additifs détergents permettent généralement de réduire la formation de dépôts à la surface des pièces métalliques par dissolution des produits secondaires d'oxydation et de combustion.

Les additifs détergents utilisables dans la composition lubrifiante selon l'invention peuvent être des composés anioniques comprenant une longue chaîne hydrocarbonée lipophile et une tête hydrophile. Le cation associé peut être un cation métallique d'un métal alcalin ou alcalino-terreux. Les additifs détergents sont préférentiellement choisis parmi les sels de métaux alcalins ou de métaux alcalino-terreux d'acides carboxyliques, les sulfonates, les salicylates, les naphténates, ainsi que les sels de phénates. Les métaux alcalins et alcalino-terreux sont préférentiellement le calcium, le magnésium, le sodium ou le baryum. Ces sels métalliques comprennent généralement le métal en quantité stoechiométrique ou bien en excès, donc en quantité supérieure à la quantité stoechiométrique. Il s'agit alors d'additifs détergents surbasés ; le métal en excès apportant le caractère surbasé à l'additif détergent est alors généralement sous la forme d'un sel métallique insoluble dans l'huile, par exemple un carbonate, un hydroxyde, un oxalate, un acétate, un glutamate, préférentiellement un carbonate.

De manière avantageuse, la composition lubrifiante selon l'invention peut comprendre de 2 à 4 % en poids d'additif détergent par rapport à la masse totale de la composition lubrifiante.

De manière également avantageuse, la composition lubrifiante selon l'invention peut également comprendre au moins un additif abaisseur de point d'écoulement.

En ralentissant la formation de cristaux de paraffine, les additifs abaisseurs de point d'écoulement améliorent généralement le comportement à froid de la composition lubrifiante selon l'invention.

Comme exemple d'additifs abaisseurs de point d'écoulement, on peut citer les polyméthacrylates d'alkyle, les polyacrylates, les polyarylamides, les polyalkylphénols, les polyalkylnaphtalènes, les polystyrènes alkylés.

De manière avantageuse, la composition lubrifiante selon l'invention peut également comprendre au moins un agent dispersant. L'agent dispersant peut être choisis parmi les bases de Mannich, les succinimides et leurs dérivés.

De manière également avantageuse, la composition lubrifiante selon l'invention peut comprendre de 0,2 à 10 % en masse d'agent dispersant par rapport à la masse totale de la composition lubrifiante.

De manière avantageuse, la composition lubrifiante peut également comprendre au moins un polymère améliorant l'indice de viscosité. Comme exemples de polymère améliorant l'indice de viscosité, on peut citer les esters polymères, les homopolymères ou les copolymères, hydrogénés ou non- hydrogénés, du styrène, du butadiène et de l'isoprène, les polyméthacrylates (PMA).

De manière également avantageuse, la composition lubrifiante selon l'invention peut comprendre de 1 à 15 % en masse par rapport à la masse totale de la composition lubrifiante de polymère améliorant l'indice de viscosité.

De manière préférée, la composition lubrifiante selon l'invention est utilisée pour la lubrification d'un moteur, préférentiellement de véhicule, plus préférentiellement de véhicule automobile.

Ainsi, la présente invention concerne également l'utilisation d'une composition lubrifiante selon l'invention pour lubrifier un moteur, préférentiellement de véhicule, plus préférentiellement de véhicule automobile.

De manière plus préférée, la présente invention concerne également l'utilisation d'une composition lubrifiante selon l'invention pour lubrifier un moteur de véhicule, plus préférentiellement de véhicule automobile.

La présente invention concerne également un procédé de lubrification d'un moteur de véhicules, préférentiellement de véhicule automobile, comprenant au moins une étape de mise en contact dudit moteur avec la composition lubrifiante selon l'invention.

La présente invention concerne également l'utilisation d'un composé de formule (I) pour améliorer les propriétés anti-usure d'une composition lubrifiante comprenant une huile choisie parmi les PAG.

L'ensemble des caractéristiques et préférences relatives au composé de formule (I) et au PAG décrites ci-dessus s'applique à cette utilisation.

La présente invention va maintenant être illustrée à l'aide d'exemples non limitatifs

### Exemple 1 : compositions lubrifiantes selon l'invention

Des compositions lubrifiantes selon l'invention sont préparées conformément au tableau 1 ci-dessous (les compositions sont données en poids (g)).

Dans les compositions ci-dessous :
- PAG 1 (comparatif): PAG comprenant des motifs oxyde de propylène et oxyde de butylène et une terminaison -OH
- PAG 2 : (selon l'invention) PAG comprenant des motifs oxyde de propylène et oxyde de butylène et une terminaison -OCH₃ (correspondant à la formule (VI) avec s ≈ 3,5 et t ≈ 2,8)
- Anti-usure 1 (Lubrizol 1371^{®} commercialisé par la société LUBRIZOL): mélange de composé de formule (I) dans lesquels R1 et R2 représentent un groupement dimethyl butyl et de composé de formule (I) dans lesquels R1 et R2 représentent un groupement isopropyl
- Anti-usure 2 (RC3045^{®} commercialisé par la société RheinChemie) : mélange de composé de formule (I) dans lesquels R1 et R2 représentent un groupement pentyl et de composé de formule (I) dans lesquels R1 et R2 représentent un groupement butyl
- Anti-usure 3 (KT2203^{®} commercialisé par la société Kangtai Lubricant Additives) : composé de formule (I) dans lesquels R1 et R2 représentent un groupement C-8 alkyl primaire
- Modificateur de frottement 1 : mono-oléate de glycérol
- Modificateur de frottement 2 (Sakuralube 525^{®} commercialisé par la société Adeka) : dithiocarbamate de molybdène

**Tableau 1**

| **Composition** | **Comparative 1** | **Comparative 2** | **Comparative 3** | **Comparative 4** | **1** | **2** |
|---|---|---|---|---|---|---|
| PAG 1 | 99,5 | 99,5 | 99,3 | 98,5 | | |
| PAG 2 | | | | | 98,5 | 99 |
| Anti-usure 1 | 0,5 | | | 0,5 | 0,5 | 0,5 |
| Anti-usure 2 | | 0,5 | | | | |
| Anti-usure 3 | | | 0,7 | | | |
| Modificateur de frottement 1 | | | | 1 | 1 | |
| Modificateur de frottement 2 | | | | | | 0,5 |

### Exemple 2 : évaluation des propriétés anti-usure

Cette évaluation est basée sur une procédure basée sur la norme ASTM D2670 nécessitant l'utilisation d'un tribomètre FALEX et dont les conditions d'essai sont décrites ci-dessous.
- éprouvettes : acier FALEX
- Durée de rodage : 300 s
- Durée d'essai : 180 min
- Charge de rodage : 445 N
- Charge d'essai : 1335 N
- Vitesse : 290 tr/min
- Température ambiante

Les résultats sont présentés dans le tableau 2 et sont exprimées en µm ; plus la valeur obtenue est faible, meilleures sont les propriétés anti-usure de la composition évaluée

**Tableau 2**

| **Composition** | **Comparative 1** | **Comparative 2** | **Comparative 3** | **Comparative 4** | **1** | **2** |
|---|---|---|---|---|---|---|
| Usure totale (µm) | 63 | 102 | 136 | 26 | 5 | 11 |

Les résultats montrent que les compositions lubrifiantes selon l'invention (compositions 1 et 2) présentent des propriétés anti-usure améliorées par rapport aux compositions lubrifiantes comparatives (compositions comparatives 1 ,2, 3 et 4).

## Revendications

1. Composition lubrifiante comprenant 80 à 99,5% en poids d'une huile choisie parmi les glycols polyalkylés (PAG ou polyalkylene glycols) et un additif anti-usure choisi parmi les composés de formule (I)
dans laquelle R1 et R2, identiques ou différents, représentent indépendamment un groupement alkyl linéaire ou ramifié secondaire comprenant de 2 à 7 atomes de carbone, préférentiellement de 3 à 6 atomes de carbone,
le PAG étant un polymère bloc de formule (VI) ou un polymère statistique de formule (VI)
dans laquelle
▪ R12 représente un groupement C₁-C₃₀-alkyl linéaire ou ramifié, de préférence un groupement C₈-C₁₅ alkyl linéaire ou ramifié ;
▪ s et t représentent indépendamment un nombre moyen allant de 1 à 5.

2. Composition selon la revendication 1 pour laquelle l'additif anti-usure est choisi parmi les composés de formule (I) dans laquelle R1 et R2, identiques ou différents, représentent un groupement C3-alkyl secondaire ou un groupement C6-alkyl secondaire.

3. Composition selon l'une des revendications 1 à 2 comprenant de 0,1 à 3%, préférentiellement de 0,1 à 2%, plus préférentiellement de 0,1 à 1% en poids de composé de formule (I).

4. Composition selon l'une des revendications 1 à 3 comprenant une huile de base lubrifiante.

5. Composition selon l'une des revendications 1 à 4 comprenant en outre un modificateur de frottement.

6. Composition selon l'une des revendications 1 à 4 comprenant en outre un modificateur de frottement organique choisi parmi les esters, préférentiellement parmi les mono-esters de polyols, plus préférentiellement choisi parmi les mono-esters de glycérol.

7. Composition selon l'une quelconque des revendications 1 à 4 comprenant en outre un modificateur de frottement inorganique.

8. Utilisation d'une composition lubrifiante selon l'une des revendications 1 à 7 pour la lubrification d'un moteur de véhicule, préférentiellement de véhicule automobile.

9. Utilisation d'une composition lubrifiante selon l'une des revendications 1 à 7 pour réduire l'usure dans un moteur de véhicule.

## Patentansprüche

1. Schmiermittelzusammensetzung, umfassend zu 80 bis 99,5 Gew.-% ein Öl, das aus polyalkylierten Glykolen (PAG oder Polyalkylenglykolen) ausgewählt ist, und ein Anti-Verschleiß-Additiv, das aus den Verbindungen der Formel (I) ausgewählt ist,
in der R1 und R2, gleich oder verschieden, unabhängig voneinander eine sekundäre lineare oder verzweigte Alkylgruppe, umfassend 2 bis 7 Kohlenstoffatome, vorzugsweise 3 bis 6 Kohlenstoffatome, darstellen,
wobei das PAG ein Blockpolymer der Formel (VI) oder ein statistisches Polymer der Formel (VI) ist,
in der
▪ R12 eine lineare oder verzweigte C₁-C₃₀-Alkylgruppe, vorzugsweise eine lineare oder verzweigte C₈-C₁₅-Alkylgruppe, darstellt;
▪ s und t unabhängig voneinander eine durchschnittliche Zahl im Bereich von 1 bis 5 darstellen.

2. Zusammensetzung nach Anspruch 1, bei der das Anti-Verschleiß-Additiv aus den Verbindungen der Formel (I) ausgewählt ist, in der R1 und R2, gleich oder verschieden, eine sekundäre C3-Alkylgruppe oder eine sekundäre C6-Alkylgruppe darstellen.

3. Zusammensetzung nach einem der Ansprüche 1 bis 2, umfassend zu 0,1 bis 3 Gew.-%, vorzugsweise zu 0,1 bis 2 Gew.-%, mehr bevorzugt zu 0,1 bis 1 Gew.-%, die Verbindung der Formel (I).

4. Zusammensetzung nach einem der Ansprüche 1 bis 3, umfassend ein Schmierbasisöl.

5. Zusammensetzung nach einem der Ansprüche 1 bis 4, ferner umfassend einen Reibungsmodifikator.

6. Zusammensetzung nach einem der Ansprüche 1 bis 4, ferner umfassend einen organischen Reibungsmodifikator, der aus Estern, vorzugsweise aus Polyolmonoestern, ausgewählt ist, mehr bevorzugt aus Glycerinmonoestern ausgewählt ist.

7. Zusammensetzung nach einem der Ansprüche 1 bis 4, ferner umfassend einen anorganischen Reibungsmodifikator.

8. Verwendung einer Schmierstoffzusammensetzung nach einem der Ansprüche 1 bis 7 für die Schmierung eines Fahrzeugmotors, vorzugsweise eines Kraftfahrzeugs.

9. Verwendung einer Schmiermittelzusammensetzung nach einem der Ansprüche 1 bis 7 zum Verringern des Verschleißes in einem Fahrzeugmotor.

## Claims

1. Lubricant composition comprising 80 to 99.5% by weight of an oil selected from polyalkylated glycols (PAG or polyalkylene glycols) and an anti-wear additive selected from compounds of formula (I)
in which R1 and R2, which may be identical or different, independently represent a secondary linear or branched alkyl group comprising from 2 to 7 carbon atoms, preferably from 3 to 6 carbon atoms,
the PAG being a block polymer of formula (VI) or a random polymer of formula (VI)
in which
▪ R12 represents a linear or branched C₁-C₃₀ alkyl group, preferably a linear or branched C₈-C₁₅alkyl group;
▪ s and t independently represent an average number from 1 to 5.

2. Composition according to claim 1 for which the anti-wear additive is selected from compounds of formula (I) in which R1 and R2, which may be identical or different, represent a secondary C3-alkyl group or a secondary C6-alkyl group.

3. Composition according to one of claims 1 to 2 comprising from 0.1 to 3%, preferably from 0.1 to 2%, more preferably from 0.1 to 1% by weight of the compound of formula (I).

4. Composition according to any of claims 1 to 3 comprising a lubricating base oil.

5. Composition according to any of claims 1 to 4 further comprising a friction modifier.

6. Composition according to any of claims 1 to 4 further comprising an organic friction modifier selected from esters, preferably from polyol monoesters, more preferably selected from glycerol monoesters.

7. Composition according to any of claims 1 to 4 further comprising an inorganic friction modifier.

8. Use of a lubricant composition according to any of claims 1 to 7 for lubricating a vehicle engine, preferably a motor vehicle engine.

9. Use of a lubricant composition according to any of claims 1 to 7 for reducing wear in a vehicle engine.
